# EUROPÄISCHE PATENTSCHRIFT

(11) **EP 2 794 963 B1**
(45) Veröffentlichungstag und Bekanntmachung des Hinweises auf die Patenterteilung: **09.03.2016**
(21) Anmeldenummer: 12742809.2
(22) Anmeldetag: 31.07.2012
(51) Int. Cl.: C25D 3/38, C25D 3/58, C25D 5/12, C25D 5/50, A44C 21/00, A44C 27/00

(54) **MÜNZROHLING**
COINS BLANK
FLAN DE PIÈCES DE MONNAIE

(30) Priorität: 22.12.2011 DE 102011121952
(43) Veröffentlichungstag der Anmeldung: 29.10.2014
(73) Patentinhaber: Saxonia Eurocoin GmbH, 09633 Halsbrücke (DE)
(72) Erfinder: BILAS, Thomas, 09599 Freiberg (DE); SIEGEL, Stephan, 01108 Dresden (DE)
(74) Vertreter: Müller Hoffmann & Partner
(86) Internationale Anmeldenummer: PCT/EP2012/003261
(87) Internationale Veröffentlichungsnummer: WO 2013/091738

(56) Entgegenhaltungen:
- EP-A1- 0 033 625
- WO-A2-2006/138033
- DE-A1- 3 940 244

## Beschreibung

Die vorliegende Erfindung betrifft einen Münzrohling mit einem Kern aus einem Eisenwerkstoff, vorzugsweise aus Stahl, mit einer Deckschicht aus Kupfer und/oder aus einer Kupferlegierung.

Münzrohlinge bzw. Münzronden und daraus geprägte Münzen, deren Kern aus Stahl besteht und die oberflächlich mit einer Deckschicht aus einem NE-Metall beschichtet sind, sind bekannt und verbreitet angewandt. Neben dem älteren mechanischen Plattierverfahren hat sich insbesondere die galvanische Beschichtung der Stahlronden aus fertigungstechnischen und wirtschaftlichen Gründen allgemein durchgesetzt. Die Beschichtung von Münzrohlingen bzw. Münzronden aus Stahl mit Kupfer oder Kupferlegierung dient sowohl dem Korrosionsschutz des stark korrosionsanfälligen Stahlkernes als auch der Farbgebung der Nominale, beispielsweise durch galvanische Deckschichten aus Kupfer oder aus einer Kupferlegierung, beispielsweise Messing. Bekanntes Beispiel sind die derzeit im Umlauf befindlichen Münzen der 1-, 2- und 5-Eurocents, die *einen Kern aus* Stahl besitzen, der galvanisch verkupfert ist. Die Kupferschicht hat üblicherweise eine Dicke von 20µm bis größer 30µm.

Aus DE 29 32 229 sind auch Münzen aus Stahl bekannt, die galvanisch vernickelt sind und die einen dauerhaften typischen Nickelglanz aufweisen. Es ist dazu erforderlich, dass die Nickelschicht eine Dicke von größer/gleich 10µm aufweist.

Bekannt ist aus DE 41 20 291 auch ein Rohling für eine Münze, der eine zwei- oder mehrschichtige galvanische Beschichtung des Stahlkerns mit Nickel, Kupfer und Nickel als äußere Schicht, wobei die Beschichtungsdicken bezogen auf das Gewicht des Rohlings 1% Ni, 4-7% Cu und 1-1,5% Ni betragen sollen. Das entspricht einer Schichtdicken von jeweils größer 10 µm der einzelnen Schichten.

Allgemein bevorzugt werden als Umlaufmünzen solche mit Stahlkern mit einer kupferfarbenen galvanischen Deckbeschichtung. Damit wird sowohl die spezielle Farbgebung der Münze erreicht als auch der Korrosionsschutz des Stahlkerns angestrebt. Eine galvanische Kupferschicht hat jedoch den Nachteil, dass sich im ständigen Gebrauch der Münze im Umlauf eine matte Patina bildet, wodurch relativ schnell der ursprüngliche Glanz der kupfernen Münzoberfläche verloren geht. Es ändert sich damit auch gravierend die Farbe vom ursprünglichen Kupferrot in ein unansehnliches Rotbraun. Ähnlich verhalten sich galvanische Deckschichten, die eine Kupferlegierung, wie CuZn oder CuSn betreffen. Auch diese Oberflächen verlieren ihren Glanz und ihre ursprüngliche goldene Farbe.

Bekannte Münzen, die aus eine Stahlkern bestehen und galvanisch vernickelt sind (DE 29 32 229, DE 41 20 291), sind zwar korrosionsstabiler und behalten ihren typischen Nickelglanz im Gebrauch als Umlaufmünze, sie beschränken sich aber auf die silberne Farbe des Nickels.

Aufgabe der Erfindung ist es, einen Münzrohling mit einem Kern aus einem Eisenwerkstoff, insbesondere aus Stahl, bereitzustellen, der mit einer Deckschicht aus Kupfer oder aus einer Kupferlegierung versehen ist, wobei diese Deckschicht hinreichend lange im Dauergebrauch der daraus geprägten Umlaufmünze die ursprüngliche Farbnuance des Kupfers oder der Kupferlegierung und deren Glanz behält und die damit eine hohe Anlaufbeständigkeit besitzt.

Erfindungsgemäß wird die Aufgabe mit dem in Anspruch 1 genannten Merkmal gelöst. Vorteilhafte Ausgestaltungen der Erfindung sind Gegenstand der Unteransprüche. Die Erfindung betrifft weiterhin einen Gegenstand mit einer Oberflächenschicht aus Kupfer oder einer Kupferlegierung und einer Nickeldotierung in der Oberflächenschicht. Ein Münzrohling, der einen Stahlkern umfasst und der mit einer Deckschicht aus Kupfer oder einer Kupferlegierung versehen ist, wird mit einer hauchdünnen Nickelschicht oberflächlich dotiert. Dabei kann die Deckschicht galvanisch aufgebracht werden. Ebenso kann die Dotierung mit Nickel durch elektrochemisches bzw. physikalisches Aufbringen einer Nickelschicht erfolgen. Es hat sich gezeigt, dass durch die Nickeldotierung sowohl die intensive Farbe der Kupferschicht erhalten bleibt als auch der Glanz einer Umlaufmünze, die aus dem erfindungsgemäßen Münzrohling geprägt wurde, im Dauergebrauch nicht verloren geht. Die gleichen positiven Effekte hinsichtlich Farbkonstanz und Glanz ergeben sich bei Münzen, die aus Münzrohlingen geprägt sind, deren Kern Stahl oder vorbeschichteten Stahl enthält, der galvanisch mit einer Kupferlegierung wie beispielsweise CuZn oder CuSn beschichtet ist oder auch mit einer Schichtkombination, beispielsweise aus Cu/CuZn oder Cu/CuSn, beschichtet ist wenn die Deckschicht erfindungsgemäß mit Nickel dotiert ist. Die erfindungsgemäße Nickeldotierung ergibt keine bzw. eine nur minimal visuell erkennbare Veränderung der Farbe der Münzronden gegenüber undotierten Münzronden.

Die erfindungsgemäße, oberflächlich mit Nickel dotierte Münzronde ermöglicht das Prägen von Umlaufmünzen, die einen Stahlkern besitzen, der galvanisch mit Kupfer und/oder einer Kupferlegierung beschichtet ist, in einer neuen Qualität von Münzen. Diese Münzen gewährleisten einen dauerhaften Glanz und Farbkonstanz der jeweiligen Deckschicht aus Kupfer, Messing (CuZn) oder Bronze (CuSn) oder farblich analogen Kupferlegierungen, wie beispielsweise Aluminium Bronze (CuAl).

Die erfindungsgemäße Lösung schließt auch Rohlinge für Gedenkprägungen, Medaillen und ähnliche Sonderfälle einer galvanischen Beschichtung nicht aus. Ebenso sind Gegenstände, die eine Oberfläche aus Kupfer oder Kupferlegierung besitzen erfindungsgemäß oberflächlich mit Nickel dotierbar, um den ursprünglichen Glanz dauerhaft zu fixieren, wo eine Patinierung durch Alterung der Kupferoberfläche bzw. der Kupferlegierung nicht erwünscht ist, z. B. bei Beschlägen, Griffen, Armaturen etc.

Die Erfindung wird nachstehend an zwei Ausführungsbeispielen näher erläutert:
**Fig. 1** zeigt den Querschnitt durch einen erfindungsgemäßen Münzrohling aus Stahl mit einer galvanischen Kupferschicht als Deckschicht mit Nickeldotierung
   1 - Stahlkern
   2 - galvanische Deckschicht Kupfer
   3 - Nickeldotierung in der Kupferschicht

   Der Münzrohling umfasst einen Kern (1) aus einem Eisenwerkstoff, beispielsweise einem niedriglegierten Stahl, wie beispielsweise DC04 Stahl nach der Europäischen Norm. Dieser ist mit einer galvanischen Kupferschicht (2) mit der üblichen Dicken im Bereich von 10µm bis von 30µm porenfrei abgedeckt. Auf diese Deckschicht aus Kupfer (2) wird eine hauchdünne, von 0,5µm bis 3µm dicke, Schicht aus Nickel aufgebracht, die durch eine thermische Abschlussbehandlung des Münzrohlings in einer Schutzatmosphäre in Form einer Dotierung (3) in die Oberfläche der Deckschicht (2) eindringt, wodurch sowohl die dauerhafte Kupferfarbe der Deckschicht als auch deren Korrosionsbeständigkeit gewährleistet ist. Die Nickeldotierung beträgt an der Oberfläche der Kupferschicht 1 bis 10 Masse-%, beispielsweise 2 Masse-% bezogen auf Kupfer im Oberflächenbereich und verläuft mit degressivem Konzentrationsgefälle gegen Null innerhalb der Kupferschicht. Wenn die Konzentration von Nickel an der Oberfläche größer als 10 Masse-% ist, ändert sich die Farbe des Münzrohlings. Wenn die Konzentration von Nickel niedriger als 1 Masse-% ist, verschlechtert sich die Anlaufbeständigkeit des Münzrohlings.
Fig. 2 zeigt den Querschnitt durch eine erfindungsgemäße Münzronde aus Stahl mit einer galvanischen Schichtkombination aus Kupfer als Zwischenschicht und Kupfer-Zink (Messing) als Deckschicht mit Nickeldotierung
   1' - Stahlkern
   2' - galvanische Zwischenschicht Kupfer
   2" - galvanische Deckschicht Kupfer-Zink-Legierung (Messing)
   3 - Nickeldotierung in der Kupfer-Zink-Deckschicht
Fig. 3 zeigt den Konzentrationsverlauf der Nickeldotierung über den Querschnitt einer Münzronde mit einer galvanischen Deckschicht aus Kupfer gemäß Fig.1. Die galvanische Deckschicht hat beispielsweise eine Schichtdicke von 30µm, die auf dem Kern (1) aus Eisenwerkstoff aufgebracht ist. Die Deckschicht (2) enthält eine Nickeldotierung (3). An der Oberfläche des Münzrohlings weist die Nickeldotierung (3) eine Konzentration von etwa 2 Masse-% auf. Die Konzentration nimmt mit zunehmendem Abstand von der Oberfläche ab.

## Patentansprüche

1. Münzrohling mit einem Kern aus einem Eisenwerkstoff, der mit einer Deckschicht aus Kupfer oder aus einer Kupferlegierung versehen ist,
wobei die Deckschicht (2) aus Kupfer oder aus einer Kupferlegierung an der Oberfläche eine Nickeldotierung (3) aufweist, und
die Konzentration der Nickeldotierung innerhalb der Kupferschicht mit zunehmendem Abstand von der Oberfläche der Deckschicht abnimmt.

2. Münzrohling nach Anspruch 1, bei dem an der Oberfläche der Deckschicht (2) die Nickeldotierung (3) kleiner/gleich 10 Masse-% bezogen auf die Masse der Deckschicht beträgt.

3. Münzrohling nach Anspruch 1 oder 2, **dadurch gekennzeichnet,**
**dass** die Deckschicht (2") eine Kupfer-Zink-Legierung enthält, die eine Nickeldotierung (3) aufweist.

4. Münzrohling nach Anspruch 1 oder 2, **dadurch gekennzeichnet,**
**dass** die Deckschicht (2") eine Kupfer-Zinn-Legierung enthält, die eine Nickeldotierung (3) aufweist.

5. Münzrohling nach einem der Ansprüche 1 bis 4, **dadurch gekennzeichnet,**
**dass** über dem Kern (1) aus Eisenwerkstoff oder einem vorbeschichteten Eisenwerkstoff eine Schichtkombination (2'/2") angeordnet ist, die mehrere Schichten aus Kupfer und/oder Kupferlegierungen enthält, und dass die Deckschicht (2") Nickeldotierung (3) aufweist.

6. Münzrohling nach einem der Ansprüche 1 bis 5, **dadurch gekennzeichnet,**
**dass** auf dem Kern (1) aus Eisenwerkstoff eine Schichtkombination (2'/2") der Art Cu/CuZn oder Cu/CuSn oder CuZn/Cu, oder CuSn/Cu oder CuZn/CuSn oder CuSn/CuZn angeordnet ist und dass die Deckschicht (2") eine Nickeldotierung (3) aufweist.

7. Verfahren zum Herstellen eines Münzrohlings mit einer dotierten Schicht, mit:
Aufbringen einer Deckschicht (2) aus Kupfer oder einer Kupferlegierung auf einem Kern aus einem Eisenwerkstoff; und
Einbringen einer Nickeldotierung (3) in Deckschicht (2), wobei
das Einbringen der Nickeldotierung (3) in die Deckschicht (2, 2") das Aufbringen einer homogenen nickelhaltigen Schicht mit einer Dicke von kleiner/gleich 3*µ*m auf der Deckschicht (2, 2") und eine anschließende thermische Behandlung des Münzrohlings umfasst.

8. Verfahren nach Anspruch 7, bei dem die Konzentration der Nickeldotierung innerhalb der Kupferschicht mit zunehmendem Abstand von der Oberfläche der Deckschicht abnimmt.

## Claims

1. A coin blank with a core of an iron material, which is provided with a copper or copper alloy covering layer,
wherein the copper or copper alloy covering layer (2) comprises on its surface a nickel doping (3); and
the concentration of the nickel doping within the copper layer decreases with increasing distance from the surface of the covering layer.

2. The coin blank according to claim 1, wherein at the surface of the covering layer (2) the nickel doping (3) is less or equal to 10 percent by mass with respect to the mass of the covering layer.

3. The coin blank according to claim 1 or 2, **characterized in**
**that** the covering layer (2") comprises a copper-zinc-alloy, which comprises a nickel doping (3).

4. The coin blank according to claim 1 or 2, **characterized in**
**that** the covering layer (2") comprises a copper-tin-alloy, which comprises a nickel doping (3).

5. The coin blank according to one of claims 1 to 4, **characterized in**
**that** above the core (1) of iron material or a pre-coated iron material a layer combination (2'/2") is arranged, which comprises a plurality of layers of copper and/or copper alloys, and that the covering layer (2") comprises a nickel doping (3).

6. The coin blank according to one of claims 1 to 5, **characterized in**
**that** on the core (1) of iron material a layer combination (2'/2") of the type of Cu/CuZn or Cu/CuSn or CuZn/Cu or CuSn/Cu or CuZn/CuSn or CuSn/CuZn is arranged and that the covering layer (2") comprises a nickel doping (3).

7. A method for manufacturing a coin blank comprising a doped layer, comprising:
depositing a copper or copper alloy covering layer (2) on a core of an iron material; and
introducing a nickel doping (3) into the covering layer (2), wherein
introducing the nickel doping (3) into the covering layer (2, 2") comprises depositing a homogeneous nickel-containing layer having a thickness of less or equal to 3 *µ*m on the covering layer (2, 2") and a subsequent thermal treatment of the coin blank.

8. The method according to claim 7, wherein the concentration of the nickel doping within the copper layer decreases with increasing distance from the surface of the covering layer.

## Revendications

1. Flan de pièce de monnaie avec un noyau en matériau ferreux qui est pourvu d'une couche de recouvrement en cuivre ou d'un alliage de cuivre,
étant précisé que la couche de recouvrement (2) en cuivre ou en alliage de cuivre présente à sa surface un dopage au nickel (3), et
que la concentration du dopage au nickel à l'intérieur de la couche de cuivre diminue au fur et à mesure que la distance par rapport à la surface de la couche de recouvrement augmente.

2. Flan de pièce de monnaie selon la revendication 1, pour lequel à la surface de la couche de recouvrement (2), le dopage au nickel (3) est inférieur/égal à 10 % en masse de la masse de la couche de recouvrement.

3. Flan de pièce de monnaie selon la revendication 1 ou 2, **caractérisé en ce que** la couche de recouvrement (2") contient un alliage cuivre-zinc qui comporte un dopage au nickel (3).

4. Flan de pièce de monnaie selon la revendication 1 ou 2, **caractérisé en ce que** la couche de recouvrement (2") contient un alliage cuivre-étain qui comporte un dopage au nickel (3).

5. Flan de pièce de monnaie selon l'une des revendications 1 à 4, **caractérisé en ce qu'**il est prévu sur le noyau (1) en matériau ferreux ou en matériau ferreux prérevêtu une combinaison de couches (2'/2") qui contient plusieurs couches de cuivre et/ou d'alliages de cuivre, et **en ce que** la couche de recouvrement (2") comporte un dopage au nickel (3).

6. Flan de pièce de monnaie selon l'une des revendications 1 à 5, **caractérisé en ce qu'**il est prévu sur le noyau (1) en matériau ferreux une combinaison de couches (2'/2") du type Cu/CuZn ou Cu/CuSn ou CuZn/Cu, ou CuSn/Cu ou CuZn/CuSn ou CuSn/CuZn, et **en ce que** la couche de recouvrement (2") comporte un dopage au nickel (3).

7. Procédé pour fabriquer un flan de pièce de monnaie avec une couche dopée, avec :
l'application d'une couche de recouvrement (2) en cuivre ou en alliage de cuivre sur un noyau en matériau ferreux ; et
l'apport d'un dopage au nickel (3) dans la couche de recouvrement (2), étant précisé
que l'apport du dopage au nickel (3) dans la couche de recouvrement (2, 2") comprend l'application d'une couche homogène contenant du nickel et présentant une épaisseur inférieure/égale à 3 µm sur la couche de recouvrement (2, 2"), suivie d'un traitement thermique du flan de pièce.

8. Procédé selon la revendication 7, selon lequel la concentration du dopage au nickel à l'intérieur de la couche de cuivre diminue au fur et à mesure que la distance par rapport à la surface de la couche de recouvrement augmente.
